# EUROPÄISCHE PATENTSCHRIFT

(11) **EP 0 579 904 B1**
(45) Veröffentlichungstag und Bekanntmachung des Hinweises auf die Patenterteilung: **02.11.1995**
(21) Anmeldenummer: 93106094.1
(22) Anmeldetag: 15.04.1993
(51) Int. Cl.: C22C 9/00

(54) **Korrosionsbeständige kupferlegierung**
Corrosion resistant copper alloy
Alliage de cuivre résistant à la corrosion

(30) Priorität: 24.04.1992 DE 4213488
(43) Veröffentlichungstag der Anmeldung: 26.01.1994
(73) Patentinhaber: WIELAND-WERKE AG, 89079 Ulm (DE)
(72) Erfinder: Dürrschnabel, Wolfgang, Dr., W-7919 Bellenberg (DE); Breu, Monika, Dr., W-7900 Ulm (DE); Müller, Gert, Dr., W-7910 Neu-Ulm 4 (DE)

(56) Entgegenhaltungen:
- EP-A- 0 238 859
- GB-A- 2 065 166
- US-A- 4 872 048
- Week 9006, Derwent Publications Ltd., London, GB; AN 90-040228
- Week 8648, Derwent Publications Ltd., London, GB; AN 86-314306
- Week 8229, Derwent Publications Ltd., London, GB; AN 82-60405E
- Week 8608, Derwent Publications Ltd., London, GB; AN 86-051352

## Beschreibung

Die Erfindung betrifft eine korrosionsbeständige Kupferlegierung, die aus Kupfer und mindestens zwei Legierungselementen besteht, die in ihrem elektrochemischen Spannungspotential unedler als Kupfer sind und die zusammen mit Kupfer eine festhaftende, porenfreie Deckschicht aus Oxiden, Oxidhydraten und/oder Hydroxiden bilden, wobei die Menge der einzelnen Elemente innerhalb derjenigen Grenzen liegt, innerhalb derer die Legierung unter technischen Abkühlbedingungen im Mischkristallbereich liegt.

Eine derartige Legierung ist beispielsweise bekannt durch die DE-OS 3.605.796. Wegen der hohen Konzentrationen der Zusatzelemente besteht dort jedoch die Gefahr der Ausscheidungsbildung und damit die Gefahr zusätzlicher Verarbeitungsschwierigkeiten.

Die Mehrzahl der Korrosionsschadensfälle in Wasserleitungsrohren aus Kupfer wird durch gleichmäßige Flächenkorrosion oder Lochfraß ausgelöst. Durch unsachgemäße Montage kann es außerdem zu Korrosionsangriffen im Bereich von Lötstellen und Verbindungen kommen. Die Korrosionsbeständigkeit von Kupfer kann zwar grundsätzlich dadurch erhöht werden, daß eine festhaftende, zusammenhängende oxidische Deckschicht erzeugt wird. Diese wird durch spezielle Herstellungsverfahren auf der Rohrinnenfläche aufgebracht, was jedoch technisch umständlich und arbeitsintensiv ist. Die fortschrittlichere Methode ist, durch Legierungszusätze einen Werkstoff zu bilden, bei dem sich im Gebrauch von selbst eine verbesserte oxidische Deckschicht bildet.

Der Erfindung liegt die Aufgabe zugrunde, einen korrosionsbeständigen Werkstoff anzugeben, der sich durch eine insbes. gegenüber sauerstofffreiem Kupfer verbesserte Deckschichtbildung und durch reduzierte Kupferlöslichkeit auszeichnet und für den keine Lochfraßgefährdung besteht. Der Massenabtrag soll dabei herabgesetzt werden.

Die Aufgabe wird erfindungsgemäß durch die Merkmale von Ansprüche 1 bis 3 gelöst.

Durch die Wertigkeitspaarung von zweiwertigen zu dreiwertigen positiven Ionen, von zweiwertigen zu vierwertigen Ionen oder von einwertigen zu vierwertigen Ionen wird eine festhaftende und weitgehend porenfreie Deckschicht erzeugt. Es hat sich überraschenderweise gezeigt, daß durch die Auswahl der Wertigkeitspaarungen die Struktur der Cu₂O-Phase dahingehend beeinflußt wird, daß sich sowohl schneller eine Deckschicht bildet, als auch, daß die Schutzwirkung der entstehenden Deckschicht wirksamer ist.

Es ist vorteilhaft, der Legierung bis zu 0,04 Gew.-% Phosphor zuzusetzen. Phosphor verbessert die Gießbarkeit und wirkt als Desoxidationsmittel.

Nach einer bevorzugten Ausführungsform der Erfindung werden die genannten Elemente in einer Menge von mindestens 0,1 Gew.-% zugesetzt.

Bevorzugt wird die erfindungsgemäße Legierung als Werkstoff für Rohre in der Installations- und Sanitärtechnik sowie für Trinkwasserleitungen verwendet.

Die Erfindung wird anhand der folgenden Ausführungsbeispiele näher erläutert:
Es wurden Rohre der Abmessung 18 x 1 mm aus sauerstofffreiem Kupfer und aus drei Vergleichslegierungen der folgenden Zusammensetzung hergestellt.

| Werkstoff | |
|---|---|
| SF-Cu | weich, 50 - 70 HB |
| | hart, 100 - 120 HB |
| Cu Mg0,7Ti0,2 (Paarung 2+/4+) | weich, 50 - 70 HB Bsp. 1 |
| | hart, 100 - 120 HB Bsp. 2 |
| Cu Al0,5Zn0,5 (Paarung 3+/2+) | weich, 50 - 70 HB Bsp. 3 |
| | hart, 100 - 120 HB Bsp. 4 |
| Cu Li0,6Si0,1 (Paarung 1+/4+) | weich, 50 - 70 HB Bsp. 5 |
| | hart, 100 - 120 HB Bsp. 6 |

Zur Beurteilung des Korrosionsverhaltens wurden an den Rohrmustern Stromdichte-Potential-Kurven (Fig.1) und der elektrochemische Polarisationswiderstand (Rₚ) bzw. Polarisationsleitwert (Rₚ⁻¹) gemäß Fig. 2a - 2g gemessen sowie der Massenabtrag (Fig.3) ermittelt.

Es zeigen im einzelnen:
- Fig.1:: die Stromdichte-Potential-Kurven der Legierungssysteme Cu-Mg-Ti, Cu-Al-Zn und Cu-Li-Si im Vergleich zu SF-Cu.
Bezugselektrode: gesättigte Kalomelektrode.
- Fig.2a bis 2g:: den Polarisationsleitwert Rₚ⁻¹ als Funktion der Versuchsdauer.
(a) SF-Cu, Zustand weich, 50-70 HB bzw. hart, 100-120 HB
(b) CuMg0,7Ti0,2, Zustand weich, 50-70 HB
(c) CuMg0,7Ti0,2, Zustand hart, 100-120 HB
(d) CuAl0,5Zn0,5, Zustand weich, 50-70 HB
(e) CuAl0,5Zn0,5, Zustand hart, 100-120 HB
(f) CuLi0,6Si0,1, Zustand weich, 50-70 HB
(g) CuLi0,6Si0,1, Zustand hart, 100-120HB
- Fig.3:: den auf die Fläche bezogenen Gewichtsverlust nach einer Zeit von 1000 h.

In Fig. 1 sind die Stromdichte-Potential-Kurven der Legierungen CuMg0,7Ti0,2, CuAl0,5Zn0,5, CuLi0,6Si0,1 und SF-Cu im Vergleich dargestellt. Es ist zu erkennen, daß die zulegierten Elemente den Bereich der Korrosionsbeständigkeit deutlich erweitern. Die Passivstromdichte ist gegenüber SF-Cu verringert, was für die bessere Deckschichtqualität spricht. Die Durchbruchpotentiale sind zu positiveren Werten hin verschoben.

Der Polarisationswiderstand Rₚ bzw. der Kehrwert, der Polarisationsleitwert Rₚ⁻¹, ist ein Maß für die Korrosionsgeschwindigkeit. Je geringer der Polarisationsleitwert, desto größer ist die Beständigkeit gegen gleichmäßige Korrosion. Die Figuren 2a bis g vergleichen den Polarisationsleitwert der Werkstoffe CuMg0,7Ti0,2, CuAl0,5,Zn0,5 und CuLi0,6Si0,1 in verschiedenen Zuständen (weich/hart) mit demjenigen von SF-Cu. Unlegiertes Cu zeigt nicht nur ein schlechteres Verhalten, sondern auch eine beträchtliche Streuung.

Bei allen untersuchten Werkstoffen war der Massenverlust gegenüber SF-Cu entsprechend Fig.3 erheblich reduziert.

In allen Fällen zeigen die erfindungsgemäßen Legierungen ein deutlich besseres Verhalten als SF-Cu. Es wird nicht nur die Deckschichtqualität verbessert, sondern auch die Bildungsgeschwindigkeit beeinflußt und vor allem der Potentialbereich der Korrosionsbeständigkeit ausgedehnt. Durch diese Ausbildung der Passivschicht wird die Cu-Löslichkeit deutlich herabgesetzt.

Es ist weiterhin als entscheidender Vorteil anzusehen, daß durch die Kombination bestimmter Zwangskomponenten der pH-Wert-Bereich für die Bildung von Deckschichten erweitert wird. Während einige Legierungselemente entsprechend ihrem Pourbaix-Diagramm fähig sind, auch in sauren Medien Reaktionsprodukte zu bilden und somit zum Aufbau einer wirksamen Schutzschicht beizutragen, gilt entsprechendes für andere Elemente in alkalischen Medien. Somit sind die die Erfindung betreffenden Werkstoffe nicht nur in neutralen Wässern einsetzbar. Gewisse pH-Wert-Schwankungen wirken sich nicht negativ auf das Korrosionsverhalten aus.

Verschiebt sich das Durchbruchpotential außerdem so weit in positive Richtung, daß es sich nicht mehr im Bereich des freien Korrosionspotentials befindet, so liegt ein zusätzlicher Schutz gegen Elementbildung wie z. B. Kontakt- oder Belüftungselemente vor. Zudem konnte bei den überprüften Rohrmustern keine Lochfraßgefährdung festgestellt werden.

## Patentansprüche

1. Korrosionsbeständige Kupferlegierung, bestehend aus Kupfer und mindestens zwei Legierungselementen, die in ihrem elektrochemischen Spannungspotential unedler als Kupfer sind und die zusammen mit Kupfer eine festhaftende, porenfreie Deckschicht aus Oxiden, Oxidhydraten und/oder Hydroxiden bilden, wobei die Menge der einzelnen Elemente innerhalb derjenigen Grenzen liegt, innerhalb derer die Legierung unter technischen Abkühlbedingungen im Mischkristallbereich liegt,
gekennzeichnet durch folgende Merkmale:
der Schmelzpunkt des Mischkristalls liegt oberhalb 400°C, die Kupferlegierung enthält mindestens 99,0 Gew.-% Kupfer, Rest zwei oder mehrere Legierungselemente ungleicher Valenz ausgewählt aus den Gruppen A und B, wobei mindestens ein Element aus der Gruppe A bestehend aus Zink, Cadmium, Beryllium, Calcium, Strontium, Barium, Mangan, Eisen, Kobalt oder Nickel in der Deckschicht thermodynamisch stabile chemische Verbindungen der genannten Arten in Form zweiwertiger positiver Ionen bildet
und
mindestens ein weiteres Element aus der Gruppe B bestehend aus Bor, Aluminium, Gallium, Indium, Scandium, Yttrium, Lanthan, Cer, Mischmetall, Chrom, Eisen oder Kobalt in der Deckschicht thermodynamisch stabile chemische Verbindungen der genannten Arten in Form dreiwertiger positiver Ionen bildet.

2. Korrosionsbeständige Kupferlegierung, bestehend aus Kupfer und mindestens zwei Legierungselementen, die in ihrem elektrochemischen Spannungspotential unedler als Kupfer sind und die zusammen mit Kupfer eine festhaftende, porenfreie Deckschicht aus Oxiden, Oxidhydraten und/oder Hydroxiden bilden, wobei die Menge der einzelnen Elemente innerhalb derjenigen Grenzen liegt, innerhalb derer die Legierung unter technischen Abkühlbedingungen im Mischkristallbereich liegt,
gekennzeichnet durch folgende Merkmale:
der Schmelzpunkt des Mischkristalls liegt oberhalb 400°C, die Kupferlegierung enthält mindestens 99,0 Gew.-% Kupfer, Rest zwei oder mehrere Legierungselemente ungleicher Valenz ausgewählt aus den Gruppen A und C, wobei mindestens ein Element aus der Gruppe A bestehend aus Zink, Cadmium, Beryllium, Calcium, Strontium, Barium, Mangan, Eisen, Kobalt oder Nickel in der Deckschicht thermodynamisch stabile chemische Verbindungen der genannten Arten in Form zweiwertiger positiver Ionen bildet
und
mindestens ein weiteres Element aus der Gruppe C bestehend aus Silizium, Germanium, Titan, Zirkon oder Hafnium in der Deckschicht thermodynamisch stabile chemische Verbindungen der genannten Arten in Form vierwertiger positiver Ionen bildet.

3. Korrosionsbeständige Kupferlegierung, bestehend aus Kupfer und mindestens zwei Legierungselementen, die in ihrem elektrochemischen Spannungspotential unedler als Kupfer sind und die zusammen mit Kupfer eine festhaftende, porenfreie Deckschicht aus Oxiden, Oxidhydraten und/oder Hydroxiden bilden, wobei die Menge der einzelnen Elemente innerhalb derjenigen Grenzen liegt, innerhalb derer die Legierung unter technischen Abkühlbedingungen im Mischkristallbereich liegt,
gekennzeichnet durch folgende Merkmale:
der Schmelzpunkt des Mischkristalls liegt oberhalb 400°C, die Kupferlegierung enthält mindestens 99,0 Gew.-% Kupfer, Rest zwei oder mehrere Legierungselemente ungleicher Valenz ausgewählt aus den Gruppen D und C, wobei mindestens eine Element aus der Gruppe D bestehend aus Lithium, Natrium, Kalium, Rubidium oder Cäsium in der Deckschicht thermodynamisch stabile chemische Verbindungen der genannten Arten in Form einwertiger positiver Ionen bildet
und
mindestens ein weiteres Element aus der Gruppe C bestehend aus Silizium, Germanium, Titan, Zirkon oder Hafnium in der Deckschicht thermodynamisch stabile chemische Verbindungen der genannten Arten in Form vierwertiger positiver Ionen bildet.

4. Korrosionsbeständige Kupferlegierung nach Anspruch 1, 2 oder 3,
dadurch gekennzeichnet,
daß sie bis zu 0,04 Gew.- % Phosphor enthält.

5. Korrosionsbeständige Kupferlegierung nach einem oder mehreren der Ansprüche 1 bis 4,
dadurch gekennzeichnet,
daß die Elemente mindestens 0,1 Gew.- % betragen.

6. Verwendung einer korrosionsbeständigen Kupferlegierung nach einem oder mehreren der Ansprüche 1 bis 5 als Werkstoff für Rohre in der Installations- und Sanitärtechnik sowie für Trinkwasserleitungen.

## Claims

1. Corrosion-resistant copper alloy, consisting of copper and at least two alloy elements, whose electrochemical stress potentials are more base than copper and which together with copper form an adherent, nonporous cover layer of oxides, oxide hydrates and/or hydroxides, with the levels of the individual elements lying within those limits within which the alloy remains in the mixed-crystal range under technical cooling conditions, characterized by the following features:
the melting point of the mixed crystal is above 400°C, the copper alloy contains at least 99.0 percent by weight copper, the remains two or more alloy elements of unequal valence chosen from groups A and B, with at least one element from group A consisting of zinc, cadmium, beryllium, calcium, strontium, barium, manganese, iron, cobalt or nickel, forming thermodynamically stable chemical compounds of the stated type in the form of bivalent positive ions in the cover layer
and
at least one further element from group B consisting of boron, aluminium, gallium, indium, scandium, yttrium, lanthanum, cerium, mixed metal, chromium, iron or cobalt, forming thermodynamically stable chemical compounds of the stated type in the form of trivalent positive ions in the cover layer.

2. Corrosion-resistant copper alloy, consisting of copper and at least two alloy elements, whose electrochemical stress potentials are more base than copper and which together with copper form an adherent, nonporous cover layer of oxides, oxide hydrates and/or hydroxides, with the levels of the individual elements lying within those limits within which the alloy remains in the mixed-crystal range under technical cooling conditions, characterized by the following features:
the melting point of the mixed crystal is above 400°C, the copper alloy contains at least 99.0 percent by weight copper, the remains two or more alloy elements of unequal valence chosen from groups A and C, with at least one element from group A consisting of zinc, cadmium, beryllium, calcium, strontium, barium, manganese, iron, cobalt or nickel, forming thermodynamically stable chemical compounds of the stated type in the form of bivalent positive ions in the cover layer
and
at least one further element from group C consisting of silicon, germanium, titanium, zirconium or hafnium, forming thermodynamically stable chemical compounds of the stated type in the form of quadrivalent positive ions in the cover layer.

3. Corrosion-resistant copper alloy, consisting of copper and at least two alloy elements, whose electrochemical stress potentials are more base than copper and which together with copper form an adherent, nonporous cover layer of oxides, oxide hydrates and/or hydroxides, with the levels of the individual elements lying within those limits within which the alloy remains in the mixed-crystal range under technical cooling conditions, characterized by the following features:
the melting point of the mixed crystal is above 400°C, the copper alloy contains at least 99.0 percent by weight copper, the remains two or more alloy elements of unequal valence chosen from groups D and C, with at least one element from group D consisting of lithium, sodium, potassium, rubidium or cesium, forming thermodynamically stable chemical compounds of the stated type in the form of monovalent positive ions in the cover layer
and
at least one further element from group C consisting of silicon, germanium, titanium, zirconium or hafnium, forming thermodynamically stable chemical compounds of the stated type in the form of quadrivalent positive ions in the cover layer.

4. Corrosion-resistant copper alloy according to claim 1, 2 or 3,
characterized by the fact that it contains up to 0.04 percent by weight phosphorous.

5. Corrosion-resistant copper alloy according to one or several of the claims 1 to 4,
characterized by the fact that the elements amount to at least 0.1 percent by weight.

6. Use of a corrosion-resistant copper alloy according to one or several of the claims 1 to 5 as material for pipes in installation and sanitary engineering and for drinking water pipes.

## Revendications

1. Alliage de cuivre résistant à la corrosion, constitué de cuivre et d'au moins deux éléments d'alliage qui sont moins précieux que le cuivre pour leur potentiel de tension électrochimique et qui forment avec le cuivre une couche de couverture exempte de pores, adhérente, constituée d'oxydes, d'hydrates d'oxydes et/ou d'hydroxydes, la quantité des éléments individuels se trouvant à l'intérieur de limites, à l'intérieur desquelles l'alliage se trouve dans un domaine de cristal mixte dans des conditions techniques de solidification,
caractérisé par les caractéristiques suivantes :
le point de fusion du cristal mixte est supérieur à 400°C, l'alliage de cuivre contient au moins 99,0 % en poids de cuivre, le reste des deux ou plusieurs éléments d'alliage de valences différentes étant choisi dans les groupes A et B, au moins un élément du groupe A constitué de zinc, de cadmium, de béryllium, de calcium, de strontium, de baryum, de manganèse, de fer, de cobalt ou de nickel formant dans la couche de couverture des composés chimiques thermodynamiquement stables des types cités dans la forme d'ions positifs bivalents
et
au moins un autre élément du groupe B constitué de bore, d'aluminium, de gallium, d'indium, de scandium, d'yttrium, de lanthane, de cérium, de Mischmetal®, de chrome, de fer ou de cobalt formant dans la couche de couverture des composés chimiques thermodynamiquement stables des types cités dans la forme d'ions positifs trivalents.

2. Alliage de cuivre résistant à la corrosion, constitué de cuivre et d'au moins deux éléments d'alliage qui sont moins précieux que le cuivre pour leur potentiel de tension électrochimique et qui forment avec le cuivre une couche de couverture exempte de pores, adhérente, constituée d'oxydes, d'hydrates d'oxydes et/ou d'hydroxydes, la quantité des éléments individuels se trouvant à l'intérieur de limites, à l'intérieur desquelles l'alliage se trouve dans un domaine de cristal mixte dans des conditions techniques de solidification,
caractérisé par les caractéristiques suivantes :
le point de fusion du cristal mixte est supérieur à 400°C, l'alliage de cuivre contient au moins 99,0 % en poids de cuivre, le reste des deux ou plusieurs éléments d'alliage de valences différentes étant choisi dans les groupes A et C, au moins un élément du groupe A constitué de zinc, de cadmium, de béryllium, de calcium, de strontium, de baryum, de manganèse, de fer, de cobalt ou de nickel formant dans la couche de couverture des composés chimiques thermodynamiquement stables des types cités dans la forme d'ions positifs bivalents
et
au moins un autre élément du groupe C constitué de silicium, de germanium, de titane, de zirconium ou d'hafnium formant dans la couche de couverture des composés chimiques thermodynamiquement stables des types cités dans la forme d'ions positifs tétravalents.

3. Alliage de cuivre résistant à la corrosion, constitué de cuivre et d'au moins deux éléments d'alliage qui sont moins précieux que le cuivre pour leur potentiel de tension électrochimique et qui forment avec le cuivre une couche de couverture exempte de pores, adhérente, constituée d'oxydes, d'hydrates d'oxydes et/ou d'hydroxydes, la quantité des éléments individuels se trouvant à l'intérieur de limites, à l'intérieur desquelles l'alliage se trouve dans un domaine de cristal mixte dans des conditions techniques de solidification,
caractérisé par les caractéristiques suivantes :
le point de fusion du cristal mixte est supérieur à 400°C, l'alliage de cuivre contient au moins 99,0 % en poids de cuivre, le reste des deux ou plusieurs éléments d'alliage de valences différentes étant choisi dans les groupes D et C, au moins un élément du groupe D constitué de lithium, de sodium, de potassium, de rubidium ou de césium formant dans la couche de couverture des composés chimiques thermodynamiquement stables des types cités dans la forme d'ions positifs monovalents
et
au moins un autre élément du groupe C constitué de silicium, de germanium, de titane, de zirconium ou d'hafnium formant dans la couche de couverture des composés chimiques thermodynamiquement stables des types cités dans la forme d'ions positifs tétravalents.

4. Alliage de cuivre résistant à la corrosion selon la revendication 1, 2 ou 3,
caractérisé
en ce qu'il contient jusqu'à 0,04 % en poids de phosphore.

5. Alliage de cuivre résistant à la corrosion selon l'une quelconque ou plusieurs des revendications 1 à 4,
caractérisé
en ce que les éléments s'élèvent au moins à 0,1 % en poids.

6. Utilisation d'un alliage de cuivre résistant à la corrosion selon l'une quelconque ou plusieurs des revendications 1 à 5 en tant que matière première pour des tuyaux dans la technique sanitaire et de pose de conduites ainsi que pour des canalisations d'eau potable.
